# NEUE EUROPÄISCHE PATENTSCHRIFT

(11) **EP 1 469 954 B2**
(45) Veröffentlichungstag und Bekanntmachung des Hinweises auf die Entscheidung über den Einspruch: **11.03.2009**
(45) Hinweis auf die Patenterteilung: 22.03.2006
(21) Anmeldenummer: 03702404.9
(22) Anmeldetag: 09.01.2003
(51) Int. Cl.: B21B 1/26, B21B 1/46, C21D 8/02

(54) **VERFAHREN ZUR HERSTELLUNG VON WARMBAND AUS AUSTENITISCHEN NICHTROSTENDEN STÄHLEN**
METHOD FOR PRODUCING A HOT ROLLED STRIP FROM AUSTENITIC RUST-RESISTANT STEELS
PROCEDE DE PRODUCTION DE FEUILLARD LAMINE A CHAUD A PARTIR D'ACIERS AUSTENITIQUES INOXYDABLES

(30) Priorität: 31.01.2002 DE 10203711
(43) Veröffentlichungstag der Anmeldung: 27.10.2004
(73) Patentinhaber: SMS Demag AG, 40237 Düsseldorf (DE)
(72) Erfinder: SCHUSTER, Ingo, 47877 Willich (DE); ALBEDYHL, Manfred, 40822 Mettmann (DE)
(74) Vertreter: Klüppel, Walter
(86) Internationale Anmeldenummer: PCT/EP2003/000119
(87) Internationale Veröffentlichungsnummer: WO 2003/064069

(56) Entgegenhaltungen:
- EP-A- 0 937 512
- EP-B1- 0 610 028
- WO-A-98/26882
- US-A- 5 329 688
- US-A- 5 611 232
- US-A- 5 743 125
- US-A- 6 053 996
- PATENT ABSTRACTS OF JAPAN vol. 011, no. 205 (M-603), 3. Juli 1987 (1987-07-03) & JP 62 024803 A (KAWASAKI STEEL CORP), 2. Februar 1987 (1987-02-02)
- NATIONAL ASSOCIATION OF CORROSION ENGINEERS: 'Corrosion' CORROSION Bd. 46, 1990 - 1990, USA, ISSN 0010-9312 Seiten 698 - 709
- GOSIO G.; MEYER P.: 'I.S.P.an innovative technology based on thin slab concept for production of hot rolled strips' 1ST EUROPEAN CONFERENCE ON CONTINUOUS CASTING 23 September 1991 - 25 September 1991, FLORENCE, ITALY, Seiten 2.31 - 2.51(FIGUREN 1 BIS 48)
- SCHÖNBERG J.: 'Current status of the ISP technology and new developments' MPT Bd. 1, 1997 - 1997, AACHEN,
- EHRENBERG H.-J.: 'Casting and cast-rolling of thin slabs at the Mannesmannröhren-Werke AG' MPT Bd. 3, 1989 - 1989, DUISBURG, Seiten 52 - 58
- 'In-line Strip Production Product Information', 25 Januar 1999, MANNESMANN DEMAG ENGINEERING, DUISBURG,GERMANY Artikel 'ISP Plants'

## Beschreibung

Die Erfindung betrifft ein Verfahren zur Herstellung von Warmband aus austenitischen nichtrostenden Stählen, wobei in einem ersten Schritt ein Gießprodukt einem Walzvorgang in einer Walzwerk mit einer Fertigstraße unterworfen wird und in einem zweiten Schritt eine Wärmebehandlung zur Verhinderung einer Korrosionsanfälligkeit, insbesondere hinsichtlich einer interkristallinen Korrosion aufgrund von Chromkarbid-Ausscheidungen, durchgeführt wird.

Es ist bekannt, daß austenitische nichtrostende Stähle, unter denen im allgemeinen Stahlsorten mit einem Massenanteil von mindestens 10,5% Chrom sowie Nickel zu fassen sind, insbesondere für die interkristalline Korrosion anfällig sind, die auf einer Chromverarmung der komgrenzennahen Bereiche des Gefüges bei der Bildung chromreicher Ausscheidungen auf den Komgrenzen und der damit verbundenen Verminderung der Korrosionsbeständigkeit dieser Bereiche gegenüber Gefügebereichen mit hohem Gehalt an gelöstem Chrom beruht. Dies geschieht insbesondere, wenn sie kritische Temperaurbereiche bei der Abkühlung zu langsam durchlaufen. Deshalb werden solche austenitischen Cr-Ni-Stähle im lösungsgeglühten und abgeschreckten Zustand eingestellt. Bei der Lösungsglühung mit nachfolgendem Abschrecken handelt es sich um eine Wärmebehandlung, bei der bei Lösungsglühtemperaturen zwischen etwa 1.000 und 1.100°C das Chrom der ausgeschiedenen Cr-Karbide wieder in Lösung geht und durch den nachfolgenden Abschreckvorgang verhindert wird, daß sich wieder Chrom-Karbide bilden, indem die C-Atome in Zwangslösung in der Matrix gehalten werden. Ein solches Lösungsglühen mit anschließendem Abschrecken wird in einem gegenüber dem Walzen separaten Wärmebehandlungsprozeß durchgeführt. Hierzu werden die Walzprodukte zu separaten Wärmebehandlungsanlagen transportiert und dort für die Wärmebehandlung einer Glühung und der schnellen Abkühlung unterzogen. Neben der Verhinderung der Bildung von Cr-Karbiden wird durch eine Lösungsglühbehandlung auch die Kaltumformbarkeit austenitischer Cr-Ni-Stähle verbessert.

Aus der EP 0 415 987 B2 ist ein Verfahren zur kontinuierlichen Herstellung von Bandstahl oder Stahlblech aus nach dem Bogenstranggießen mit horizontaler Auslaufrichtung hergestellten Dünnbrammen von ca. 50 mm Dicke mit den Verfahrensschritten Walzen der Dünnbrammen nach der Erstarrung des Strangs im bogenförmigen Führungsschacht bei Temperaturen von mehr als 1.100°C, Temperaturabfall der Brammen durch Strahlung oder Entzundem, induktives Wiederaufheizen auf eine Temperatur von ca. 1.100 °C sowie Walzen der Dünnbramme in mindestens einer Walzstraße bekannt. Mittels des Erwärmens wird eine Temperatur in den Brammen eingestellt, so daß sich an den Verformungseinrichtungen der Walzstraße ein Temperaturgefälle einstellt und zwar derart, daß beim Anstich in das letzte Walzgerüst die Temperatur innerhalb der für eine gute Verformung noch ausreichenden Größenordnung liegt. Hier ist bei einem dritten und letzten Walzgerüst einer Walzstraße die Walzguttemperatur beispielsweise auf 988°C abgefallen und als Anstichtemperatur für den letzten Walzvorgang ausreichend. Das Walzgut verläßt das letzte Walzgerüst mit einer Temperatur von 953°C oder weniger und wird danach bei noch weiter abgesunkener Temperatur in gewünschten Längen abgetrennt und gestapelt oder aufgehaspelt.

Zudem sind Anlagen zum Walzen von Bändern und Blechen aus der Gießhitze bekannt, zum Beispiel beschrieben in Stahl & Eisen, Vol. 2, 1993, Seite 37ff. Flemming et al., Die CSP-Anlagentechnik und ihre Anpassung an erweiterte Produktionsprogramme. Bei einer solchen Anlage wird mittels einer Stranggießmaschine mit speziell ausgestalteter Kokillenform eine Dünnbramme erzeugt, in Einzellängen geschnitten und in einen Rollenherdofen zum Temperaturausgleich gefördert. Anschließend wird die Dünnbramme auf die deutlich höhere Einlaufgeschwindigkeit der sich anschließenden Walzstraße beschleunigt, entzundert und der Walzstraße zugeführt. Im stationären Produktionsbetrieb mit einer Gießgeschwindigkeit von 5,5m/min erreicht die Dünnbramme mit einer Durchschnittstemperatur von etwa 1080°C den Rollenherdofen. Die Auslauf-temperatur aus dem Rollenherdofen liegt bei etwa 1.100°C. Die für den Walzprozeß erforderliche Wärmeenergie wird somit fast vollständig aus der Wärmemenge abgedeckt, die im gegossenen Strang enthalten ist. Im Walzwerk werden die Wärmeverluste durch Kühlung in der Walzstraße und aus dem Walzenkontakt gesteuert, so daß sich eine gewünschte Endwalztemperatur von z.B. 880°C einstellt. Es folgt eine langsame Kühlung in der Kühlstrecke sowie ein sich anschließendes Aufhaspeln.

Beiden bekannten Verfahren ist gemeinsam, daß als Einlauftemperatur in das Fertigwalzgerüst eine Brammentemperatur eingestellt wird, die gerade noch ausreicht, um ein Walzen im letzten Gerüst der Fertigstraße zu gewährleisten.

Der Erfindung liegt die Aufgabe zugrunde, ein Verfahren vorzuschlagen, mit denen austenitische nichtrostende Stähle unter Einsparung von Energie und Zeit hergestellt werden können.

Diese Aufgabe wird durch ein Verfahren mit den Merkmalen des Anspruchs 1. Vorteilhafte Weiterentwicklungen sind in den Unteransprüchen beschrieben.

Nach dem Grundgedanken der Erfindung wird zur Herstellung von Warmband oder Warmbreitband aus austenitischen nichtrostenden Stählen die Wärmebehandlung zur Verhinderung einer Korrosionsanfälligkeit direkt aus der Walzhitze vorgenommen, d.h. unmittelbar im Anschluß an den Walzvorgang unter Ausnutzung der Tatsache, daß die Temperaturen im Band so hoch sind, daß noch keine Cr-Karbide ausgeschieden sind oder daß, ausgehend von den Walztemperaturen, nur sehr geringe Temperaturdifferenzen zu überwinden sind, um Temperaturen zum Inlösungsgehen des Chroms einzustellen. Insgesamt wird das Walzprodukt nicht mehr in einem separaten Wärmebehandlungsschritt lösungsgeglüht, was eine Glühung von Raumtemperatur auf Lösungsglühtemperatur einschließt, sondern unter Nutzung der Walzhitze und somit unter Einsparung des energiereichen Glühvorgangs. Die Stähle können daher ohne nachgeschaltete getrennt durchgeführte Wärmebehandlung, bestehend aus Lösungsglüh- und Abschreckbehandlung, unter Einsparung von Energie und Zeit hergestellt werden.

Erfindungsgemäß wird diese gewünschte relativ hohe Endwalztemperatur am Ende der Fertigstraße dadurch erreicht, daß eine im Vergleich hierzu höhere Einlauftemperatur des Gießprodukts in die Fertigstraße des Walzwerkes eingestellt wird, die oberhalb von 1.150°C, vorzugsweise oberhalb von 1.200°C, liegt. Dann liegt das Temperatumiveau des Walzgutes trotz Temperaturgefälle während des Walzvorgangs stets oberhalb der Temperatur, bei der Cr-Karbide ausscheiden könnten. Um solche Einlauftemperaturen zu erreichen, wird das Gießprodukt einer mehrstufigen, insbesondere zweistufigen, Erwärmung unterworfen, die eine Vorwärmstufe und eine Intensivheizstufe umfaßt.

Die Endwalztemperatur des Walzgutes wird auf Temperaturen oberhalb von 1.000°C, bevorzugt oberhalb von 1.050°C, eingestellt, d.h. auf Temperaturen, bei denen das zur Karbidausscheidung neigende Chrom der chromhaltigen nichtrostenden Stähle in Lösung ist. Die Endwalztemperatur soll auf einem Niveau liegen, bei der noch keine Cr-Karbide ausscheiden, bei der aber das Gefüge noch rekristallisiert. Der Begriff Endwalztemperatur bezieht sich auf die Temperatur des Walzgutes im letzten oder in den letzten Gerüsten der Fertigstraße. Anschließend, vorzugsweise im unmittelbaren Anschluß, wird das Walzgut auf Temperaturen unterhalb von 600°C, bevorzugt unterhalb von 450°C, abgeschreckt, wobei eine Ausscheidung von insbesondere Cr-Karbiden unterdrückt wird. Insgesamt steht ein gewalztes, bereits wärmebehandeltes Produkt zur Verfügung, das im Vergleich mit einem Produkt, das einer separaten Lösungsglühung und einem Abschreckvorgang unterworfen wurde, den Vorteil der Energie- und Zeiteinsparung bei seiner Herstellung aufweist.

Vorteilhafterweise wird in der Vorwärmstufe die Temperatur des Gießproduktes auf Werte zwischen 1.000 bis 1.150°C eingestellt, wobei erst in der sich anschließenden Intensivheizzone die Temperatur auf Werte von oberhalb 1.200°C erhöht wird. Vorzugsweise wird die Vorwämstufe in einem gas- oder ölbeheizten Ofen und die sich anschließende Intensivheizstufe in einem Induktionsofen oder in einer Induktivheizzone durchgeführt. Dies weist den besonderen Vorteil auf, daß die Vorwärmung in einem Rollenherdofen stattfinden kann, während der Aufheizschritt bis zu Temperaturen oberhalb 1.200°C auf eine induktive Heizzone verlagert wird. Damit wird verhindert, daß der Rollenherdofen zu sehr belastet wird, was ggf. zu seiner thermischen Zerstörung führen könnte. Im gas-oder ölbeheizten Vorwärmofen wird die Brammentemperatur auf Temperaturen zwischen 1.000 bis 1.150°C erhöht, ohne die Belastbarkeit der Ofenelemente zu überschreiten.

Um nachteilige Auswirkungen einer stark erhitzten Primärzunderschicht auf die Oberflächenqualität des Walzgutes zu vermeiden, wird vor der Einstellung der Einlauftemperatur die Gießproduktoberfläche, insbesondere die Brammenoberfläche, entzundert. Hierzu ist zwischen der Vorwämstufe und der Intensivheizstufe eine Entzunderungs-Einrichtung vorgesehen. Die Einstellung der Einlauftemperatur erfolgt dann in der induktiven Intensivheizzone. Es wird auch vorgeschlagen, zusätzlich oder allein bereits vor dem Rollenherdofen der Vorwärmstufe eine Entzunderung durchzuführen, um die Rollen des Ofens vor Zunder und damit die Oberflächen der Brammen vor unerwünschten Zunder-Markierungen zu schützen und den Wärmeübergang in die Bramme zu verbessern.

Als weitere Ausführungsform zur Einstellung der gewünschten hohen Endwalztemperatur wird vorgeschlagen, daß zusätzlich eine Erwärmung des Walzgutes im letzten Abschnitt der Fertigstraße, vorzugsweise induktiv, stattfindet.

Hierdurch wird gewährleistet, dass zum Ende des Walzvorgangs hin die Temperaturen des Walzgutes sicher auf Temperaturwerte, bei denen Rekristallisationsvorgänge ablaufen, gehalten werden.

Es wird als Weiterentwicklung vorgeschlagen, daß das Walzgut mit der definierten Endwalztemperatur durch eine sich an die Fertigstraße anschließende - vorzugsweise induktive- Heizstrecke geführt wird zum weiteren Halten auf Temperaturen, bei denen beschleunigt Rekristallisationsvorgänge stattfinden, und erst anschließend abgeschreckt wird. Dies weist den Vorteil auf, daß längere Zeiten für wünschenswerte Rekristallisationsabläufe wegen der damit verbundenen Festigkeitsverminderung zur Verfügung gestellt werden. Diese Heizstrecke kann dann zur Anwendung kommen, wenn festgestellt wird, daß die gewünschte Endwalztemperatur trotz hoher Einlauftemperaturen nicht erreicht werden konnte, beispielsweise durch einen nicht gewollten ungünstigen Walzablauf.

Weitere Einzelheiten und Vorteile der Erfindung ergeben sich aus den Unteransprüchen und aus der nachfolgenden Beschreibung, in der die in den Figuren dargestellten Ausführungsformen der Erfindung näher erläutert werden. Dabei sind neben den oben aufgeführten Kombinationen von Merkmalen auch Merkmale alleine oder in anderen Kombinationen erfindungswesentlich. Es zeigen:
- Fig. 1: eine Anlage zur Durchführung des vorgeschlagenen Verfahrens nach der ersten Ausführungsform;
- Fig. 2: eine Anlage nach dem Stand der Technik.

Fig. 1 zeigt eine Anlage zur Herstellung von Blechen oder Bändern aus mit Chrom und Nickel legierten Stahlsorten, welche ohne Abkühlung auf Raumtemperatur gewalzt und wärmebehandelt werden, so daß das Endprodukt bereits lösungsgeglüht und abgeschreckt zur Verfügung steht.

Eine solche Anlage 1 umfaßt eine Stranggießanlage 2, die hier schematisch mit Hilfe einer Pfanne 3 für die Stahlschmelze, einem Verteiler 4 sowie einer Kokille 5 dargestellt ist. Der endabmessungsnah gegossene Strang bzw. das Gießprodukt 6 wird vor dem Rollenherdofen bzw. Vorwärmofen 7 mit Hilfe einer Schere 8 in Brammen geschnitten, und diese treten dann in den Ofen 7 ein, um hier auf Temperaturen zwischen 1.000 bis 1.150°C erwärmt zu werden bzw. einen Temperaturausgleich zu erfahren. Die erwärmten Brammen durchlaufen eine Entzunderungseinrichtung 9, um anschließend in eine induktive Intensivheizzone 10 einzulaufen. Hier werden die Brammen in einem kurzen schnellen Erwärmprozeß auf Temperaturen in einem Intervall von 1.000-1.300°C, vorzugsweise oberhalb von 1.200°C, erhöht. Die in der Intensivheizzone 10 eingestellte Temperatur muß ausreichen, um die gewünschten Endwalztemperaturen oberhalb von 1.000°C einzustellen. Ggf. kann auch eine Erwärmung auf Temperaturen um die 1.000°C ausreichen, sofern bei dem Walzvorgang nur ein sehr geringer Temperaturverlust stattfindet. Der Vorwärmofen 7 und die Intensivheizzone 10 bilden das Temperatur-Einstellsystem 11. Die Mittel zur Durchführung der Wärmebehandlung sind der Vorwärmofen 7 und die Intensivheizzone 10 sowie die Kühlstrecke zum schnellen Abkühlen.

Nach Durchlauf der Intensivheizzone 10 werden die heißen Brammen nochmals entzundert (zweite Entzunderungseinrichtung 12) und in die Fertigstraße 13, die hier aus sechs Gerüsten 13a-f besteht, eingeführt. Die Einlauftemperaturen liegen im Temperaturintervall von 1.050-1.250°C, vorzugsweise bei Temperaturen oberhalb von 1.200°. Temperaturen von 1.050°C sind ebenfalls einstellbar, sofern der Temperaturverlust in der Walzstraße gering ist und die gewünschten Endwalztemperaturen erreicht werden. Vor der zweiten Entzunderungseinrichtung 12 ist eine Notschere 14 für Störfälle vorgesehen.

Während des Walzvorgangs nehmen die Temperaturen der Brammen durch Strahlung und Kühlung ab, sinken bis zum Ende der Walzstraße 13 aber nicht auf Temperaturen unterhalb von 1.000 bis 1.100°C, so daß das Chrom stets in Lösung bleibt und sich keine Cr-Karbide auf den Komgrenzen des Gefüges ausscheiden können und eine vollständige Rekristallisation erfolgt. Anschließend tritt das Walzgut 15 in die Einrichtung zum Abkühlen 16 bzw. in eine Kühlstrecke ein, deren Kühlungsparameter so eingestellt sind, daß das Walzgut schnell auf Temperaturen in einem Intervall von 400-650°C, vorzugsweise unterhalb von 600°C, abgekühlt wird, um die gelösten Cr-Atome in Zwangslösung zu halten. Bei der hier gezeigten Kühlstrecke handelt es sich um Kühlbalken 17 mit Wasserkühlung, andere Kühlungsarten sind ebenfalls denkbar. Anschließend wird das so gewalzte und bereits wärmebehandelte und somit korrosionsbeständige Band in einer Haspeleinrichtung 18 aufgehaspelt.

Fig. 2 stellt zum Vergleich eine Anlage zum Walzen aus der Gießhitze nach dem Stand der Technik dar, bei der das Band in einem separaten Prozeß einer Lösungsglühung unterworfen werden muß. Der Fig. 1 entsprechende Anlagenteile sind mit entsprechenden Bezugszeichen versehen. Zudem sind übliche Brammen- bzw. Bandtemperaturen, die in den einzelnen Anlagenteilen herrschen bzw. eingestellt werden, genannt. Bei einer solchen Anlage wird das Gießprodukt 106 geschnitten und dann in einen Ausgleichsofen 107 geführt, um anschließend gewalzt zu werden. Die in einem separaten Anlagenteil mit Glühofen stattfindende Lösungsglühung mit sich anschließendem Abschreckvorgang ist nicht dargestellt.

Die Erfindung betrifft insbesondere austenitische nichtrostende Stähle, d.h. Stähle mit einem Massenanteil von mindestens 10,5% Cr und höchstens 1,2%C. Die Erfindung ist insbesondere auf nichtrostende Stähle gerichtet, bei denen eine interkristalline Korrosion durch Cr-Verarmung bei Ausscheidung von Cr-Karbiden verhindert werden soll. Mit Hilfe des vorgeschlagenen Verfahrens wird erreicht, daß nichtrostende Edelstähle bereits nach Durchlauf einer Inline-Gieß- und Walzanlage im lösungsgeglühten Zustand und somit korrosionsbeständig vorliegen. Dies spart Energie und Zeit und damit Kosten. Die Prozeßkette zur Herstellung von nichtrostenden korrosionsbeständigen Stählen wird verkürzt.

## Patentansprüche

1. Verfahren zur Herstellung von Warmband aus austenitischen nichtrostenden Stählen, wobei in einem ersten Schritt ein Gießprodukt (6) einem Walzvorgang in einem Walzwerk mit einer Fertigstraße unterworfen wird und in einem zweiten Schritt eine Wärmebehandlung zur Verhinderung einer Korrosionsanfälligkeit, insbesondere hinsichtlich einer interkristallinen Korrosion aufgrund von Chromkarbid-Ausscheidungen, durchgeführt wird,
**dadurch gekennzeichnet,**
**daß** zur Einstellung der Endwalztemperatur (T_{we}) oberhalb von 1000°C, bevorzugt oberhalb von 1050°C, eine Einlauftemperatur (Tₑᵢₙ) des Gießprodukts in die Fertigstraße des Walzwerkes oberhalb von 1.150°C, bevorzugt oberhalb von 1.200°C, durch eine mehrstufige, insbesondere zweistufige, Erwärmung, die ein Vorwärmstufe und einen Intensivheizstufe umfasst, eingestellt wird und die Wärmebehandlung direkt aus der Walzhitze vorgenommen wird.

2. Verfahren nach Anspruch 1,
**dadurch gekennzeichnet,**
**daß** die Endwalztemperatur (T_{we}) des Walzgutes (15) auf Werte eingestellt wird, bei denen noch eine vollständige dynamische Rekristallisation des Stahls erfolgt, und daß das Walzgut (15) nach dem letzten Stich in der Fertigstraße von der Endwalztemperatur (T_{we}) auf eine Temperatur (Ta) abgeschreckt wird, dass eine Ausscheidung der Cr-Karbide unterdrückt wird.

3. Verfahren nach Anspruch 2,
**dadurch gekennzeichnet,**
**daß** die Endwalztemperatur (T_{we}) des Walzgutes auf Temperaturen oberhalb von 1.000°C, vorzugsweise oberhalb von 1.050°C, eingestellt wird, und daß anschließend das Walzgut auf Temperaturen (Tₐ) unterhalb von 600°C, vorzugsweise unterhalb von 450°C, innerhalb von 20 s abgeschreckt wird.

4. Verfahren nach einem der Ansprüche 1 bis 3,
**dadurch gekennzeichnet,**
**daß** in der Vorwärmstufe die Temperatur des Gießproduktes auf Werte zwischen 1.000 bis 1.150°C eingestellt wird und daß in der sich anschließenden Intensivheizzone die Temperatur auf Werte von oberhalb 1.200°C erhöht wird.

5. Verfahren nach einem der Ansprüche 1 bis 4,
**dadurch** gekennzeichent,
daß die Vorwämstufe in einem gas- oder ölbeheizten Ofen (7) und die sich anschließende Intensivheizstufe in einer Induktionsheizzone (10) durchgeführt wird.

6. Verfahren nach einem der Ansprüche 1 bis 5,
**dadurch gekennzeichnet,**
**daß** zwischen der Vorwämstufe und der Intensivheizstufe eine Entzunderung durchgeführt wird.

7. Verfahren nach einem der Ansprüche 1 bis 6,
**dadurch gekennzeichnet,**
**daß** eine zusätzliche Erwärmung des Walzgutes im letzten Abschnitt der Fertigstraße (13), vorzugsweise induktiv, stattfindet, so daß während des Walzvorgangs die Temperatur im Bereich der dynamischen Rekristallisation gehalten wird.

8. Verfahren nach einem der Ansprüche 1 bis 7,
**dadurch gekennzeichnet,**
**daß** das Walzgut mit der definierten Endwalztemperatur (T_{we}) durch eine sich an die Walzstraße anschließende Heizzone geführt wird zum weiteren Halten auf Temperaturen, bei denen die vollständige Rekristallisation des Walzguts stattfindet, und erst anschließend abgeschreckt wird.

9. Verfahren nach einem der Ansprüche 1 bis 8,
**dadurch gekennzeichnet,**
**daß** die Wärmebehandlung zur Verhinderung einer Korrosionsanfälligkeit unmittelbar aus der Walzhitze an einem endabmessungsnah gegossenen Gießprodukt (6) aus der Gießhitze kommend durchgeführt wird.

10. Verfahren nach einem der Ansprüche 1 bis 8,
**dadurch gekennzeichnet,**
**daß** die Wärmebehandlung zur Verhinderung eines Korrosionsanfälligkeit unmittelbar aus der Walzhitze an einem stranggegossenen und auf einer Warmbreitbandwalzstraße gewalzten Walzprodukt durchgeführt wird.

## Claims

1. Method for producing hot strip from austenitic stainless steels, wherein in a first step a cast product (6) is subjected to a rolling process in a rolling mill with a finishing train and in a second step a heat treatment is carried out for preventing susceptibility to corrosion, particularly with respect to intercrystalline corrosion due to chromium carbide precipitation, **characterised in that** for setting of the final rolling temperature (T_{we}) above 1000°C, preferably above 1050°C, an entry temperature (Tᵢₙ) of the cast product into the finishing train of the rolling mill is set to be above 1150°C, preferably above 1200°C, by a multi-stage, preferably two-stage, heating, which comprises a preheating stage and an intensive heating stage, and the heat treatment is undertaken directly from the rolling heat.

2. The method according to claim 1, **characterised in that** the final rolling temperature (T_{we}) of the rolling stock (15) is set to values at which a complete dynamic recrystallisation of the steel still takes place and that the rolling stock (15) after the last pass in the finishing train is quenched from the final rolling temperature (T_{we}) to a temperature (Tₐ) such that precipitation of the chromium carbide is suppressed.

3. The method according to claim 2, **characterised in that** the final rolling temperature (T_{we}) of the rolling stock (15) is set to temperatures above 1000°C, preferably above 1050°C, and that subsequently the rolling stock is quenched to temperatures (Tₐ) below 600°C, preferably below 450°C, within 20 seconds.

4. The method according to one of claims 1 to 3, **characterised in that** in the preheating stage the temperature of the cast product is set to values between 1000°C and 1150°C and that in the subsequent intensive heating zone the temperature is increased to values above 1200°C.

5. The method according to one of claims 1 to 4, **characterised in that** the preheating stage is carried out in a gas-heated or oil-heated furnace (7) and the subsequent intensive heating stage is carried out in an induction heating zone (10).

6. The method according to one of claims 1 to 5, **characterised in that** a descaling is carried out between the preheating stage and the intensive heating stage.

7. The method according to one of claims 1 to 6, **characterised in that** an additional heating of the rolling stock in the last section of the finishing train (13), preferably by induction, takes place so that the temperature is maintained in the dynamic recrystallisation range during the rolling operation.

8. The method according to one of claims 1 to 7, **characterised in that** the rolling stock is conveyed at the defined final rolling temperature (T_{we}) through a heating zone that follows the finishing train in order to continue maintaining it at temperatures at which complete recrystallisation of the rolling stock occurs, and that it is quenched only subsequently.

9. The method according to one of claims 1 to 8, **characterised in that** the heat treatment for preventing susceptibility to corrosion is carried out directly using the rolling heat coming from the casting heat on a cast product (6) having near-final dimensions.

10. The method according to one of claims 1 to 9, **characterised in that** the heat treatment for preventing susceptibility to corrosion is carried out directly using the rolling heat on a rolled product that has been continuously cast and rolled on a hot wide-strip rolling train.

## Revendications

1. Procédé de fabrication d'un feuillard à chaud à partir d'aciers inoxydables austénitiques, dans lequel à une première étape un produit de coulée (6) est soumis dans un laminoir comportant un train de finition à un processus de laminage et à une deuxième étape, un traitement thermique est effectué pour empêcher l'éventualité d'une corrosion, notamment en ce qui concerne une corrosion intercristalline en raison de dissociations du carbure de chrome,
**caractérisé en ce que**
pour régler la température de laminage final (T_{we}) au dessus de 1000°C, de préférence au dessus de 1050°C, une température d'amorce (Tₑᵢₙ) du produit coulé dans le train de finition du laminoir est réglée au dessus de 1150°C, de préférence au dessus de 1200°C, au moyen d'un réchauffement en plusieurs étapes, notamment en deux étapes, qui comprend une étape de préchauffage et une étape de chauffage intensif, et le traitement thermique est entrepris directement à partir de la chaleur de laminage.

2. Procédé selon la revendication 1,
**caractérisé en ce que**
la température de laminage final (T_{we}) du produit laminé (15) est réglée sur des valeurs, auxquelles une recristallisation dynamique complète de l'acier a encore lieu, et **en ce que** le produit laminé (15) est trempé après le dernier passage dans le train de finition de la température de laminage final (T_{we}) à une température (Tₐ), qui empêche une dissociation du carbure de chrome.

3. Procédé selon la revendication 2,
**caractérisé en ce que**
la température de laminage final (T_{we}) du produit laminé est réglée sur des températures au dessus de 1000°C, de préférence au dessus de 1050°C et **en ce que** ensuite la produit laminé est trempé à des températures (Tₐ) en dessous de 600°C, de préférence en dessous de 450°C, en l'espace de 20s.

4. Procédé selon une des revendications 1 à 3,
**caractérisé en ce que**
pendant l'étape de préchauffage, la température du produit coulé est réglée sur des valeurs comprises entre 1000 et 1150°C et **en ce que**, dans la zone de chauffage intensif qui suit, la température est augmentée à des valeurs supérieures à 1200°C.

5. Procédé selon une des revendications 1 à 4,
**caractérisé en ce que**
l'étape de préchauffage est exécutée dans un four chauffé au pétrole (7) et l'étape de chauffage intensif qui suit est effectuée dans une zone à chauffage par induction (10).

6. Procédé selon une des revendications 1 à 5,
**caractérisé en ce que**
un décapage est effectué entre l'étape de préchauffage et l'étape de chauffage intensif.

7. Procédé selon une des revendications 1 à 6,
**caractérisé en ce que**
un chauffage supplémentaire du produit laminé a lieu dans la dernière section du train de finition (13), de préférence par induction, de telle sorte que pendant le processus de laminage, la température soit maintenue au niveau de la recristallisation dynamique.

8. Procédé selon une des revendications 1 à 7,
**caractérisé en ce que**
le produit laminé est guidé à la température de laminage final (T_{we}) définie à travers une zone de chauffage consécutive au train de laminage afin de continuer de le maintenir à des températures, auxquelles la recristallisation complète du produit laminé a lieu, et est trempé seulement à la suite de cela.

9. Procédé selon une des revendications 1 à 8,
**caractérisé en ce que**
le traitement thermique pour empêcher une éventualité de corrosion est effectué en partant de la chaleur de coulée directement à partir de la chaleur de laminage sur un produit coulé (6) proche des dimensions finales.

10. Procédé selon une des revendications 1 à 8,
**caractérisé en ce que**
le traitement thermique pour empêcher une éventualité de corrosion est effectué directement à partir de la chaleur de laminage sur un produit de laminage coulé en continu et laminé sur un train de laminage de feuillard à chaud large.
